# EUROPÄISCHE PATENTSCHRIFT

(11) **EP 0 033 363 B1**
(45) Veröffentlichungstag und Bekanntmachung des Hinweises auf die Patenterteilung: **24.08.1983**
(21) Anmeldenummer: 80107001.2
(22) Anmeldetag: 13.11.1980
(51) Int. Cl.: C25B 11/08

(54) **Verfahren zum Beschichten einer porösen Elektrode**
Process for coating a porous electrode
Procédé de revêtement d'une électrode poreuse

(30) Priorität: 05.02.1980 DE 3004080
(43) Veröffentlichungstag der Anmeldung: 12.08.1981
(73) Patentinhaber: SIGRI ELEKTROGRAPHIT GMBH, D-8901 Meitingen (DE)
(72) Erfinder: Bewer, Günter, Dr.rer.nat., D-8851 Westendorf (DE); Härle, Hubertus, D-8900 Augsburg (DE); Lieberoth, Dieter, Ing.grad., D-8901 Meitingen (DE)

## Beschreibung

Die Erfindung betrifft ein Verfahren zum Beschichten einer porösen Elektrode für elektrochemische Prozesse mit einer die Elektrodenoberfläche wenigstens zu einem Teil bedeckenden, Metalle oder Verbindungen von Metallen der Platingruppe enthaltenden Aktivierungsschicht.

Zur Aktivierung von Elektroden für elektrochemische Prozesse, z. B. von Anoden für die Chloralkali-Elektrotyse, aus einem gegen die Elektrotyseprodukte beständigen und unter den Bedingungen der Elektrolyse eine Passivierungsschicht bildenden Werkstoff sind zahlreiche Verfahren bekannt geworden, deren Zweck im wesentlichen darin besteht, ein Platinmetall oder platinmetallhaltige Verbindungen in einem elektrochemisch wirksamen Dispersionsgrad auf der Elektrode bzw. dem Elektrodenkern mechanisch fest zu verankern. Zum Beispiel ist es nach der DE-B-1155762 bekannt, entfettete und geätzte Titanplatten galvanisch mit einem Platinmetall zu beschichten und die Platten in einem ersten thermischen Zyklus in einer inerten Atmosphäre und In einem zweiten Zyklus in einer oxidierenden Atmosphäre bis zu einer Temperatur von etwa 800°C zu erhitzen. Bei dieser Behandlung erhält man eine festhaftende Aktivierungsschicht und zugleich einen verbesserten Schutz des Elektrodenwerkstoffs durch Umsetzung des in den Poren der Aktivierungsschicht freiliegenden, eine dünne Sperrschicht aus Titanoxid aufweisenden Titankerns in Rutil. Dieses und andere bekanntgewordene Beschichtungsverfahren eignen sich jedoch weniger für poröse Elektroden, beispielsweise für gesinterte Elektroden nach DE-A-23 05 175 oder Elektroden aus Titansuboxid nach DE-B-24 05 010. Die Haftfestigkeit der Aktivierungsschichten ist bei porösen Elektroden besonders günstig und für zahlreiche elektrochemische Prozesse ist die große Oberfläche der Elektrode von Vorteil. Beim Beschichten der Elektrode mit einer Aktivierungsschicht entstehen jedoch bei Anwendung der bekannten Verfahren Verluste an dem Aktivierungsmittel, da die Platinmetall bzw. Platinmetallverbindungen zu einem Teil auch in oberflächenfernen Poren der Elektrode abgeschieden werden, deren Oberflächen an den elektrochemischen Reaktionen nicht beteiligt sind. Besonders groß ist der Verlust beim Fällen des Aktivierungsmittels aus Lösungen, weniger groß bei einer galvanischen Abscheidung der Aktivierungsschicht. Galvanisch erzeugte Schichten sind andererseits wegen ihrer dichten Struktur weniger geeignet. Es ist auch vorgeschlagen worden (z. B. DE-B-1671 422), die Metalle oder Metallverbindungen aus felndispersen Suspensionen auf die Elektrodenoberfläche aufzubringen. Wegen der großen Schwierigkeiten eine gleichmäßige Verteilung und eine gute Haftung der aufgebrachten Aktivierungsstoffe zu erreichen, werden im technischen Maßstab die oben beschriebenen Beschichtungsverfahren bevorzugt.

Der Erfindung liegt die Aufgabe zugrunde, ein Beschichtungsverfahren für poröse Elektroden zu schaffen, daß die geschilderten Nachteile, besonders den vergleichsweisg großen Bedarf an Aktivierungsmitteln, nicht aufweist und mit kleinen Mengen an Platinmetallen hochwirksame Aktivierungsschichten ergibt.

Die Aufgabe wird erfindungsgemäß mit einem Verfahren der eingangs genannten Art dadurch gelöst, daß man die Elektrodenoberfläche mit einer feinkörnige Verbindungen von Metallen der Platingruppe und einem die Verbindungen bei einer erhöhten Temperatur lösenden Dispersionsmittel enthaltenden Suspension beschichtet, wobei die feinkörnigen Verbindungen der Metalle einen Partikeldurchmesser aufweisen, daß nur das Dispersionsmittel in die Poren der Elektrode gelangen kann, nicht jedoch die feinkörnigen Verbindungen, daß man die dispergierte Phase der Suspensionsmittel löst, durch Verdampfen des Mittels auf der Elektrodenfläche abscheidet und durch Erhitzen der Elektrode auf eine Temperatur zwischen 250 und 350 °C zersetzt und daß man den Zyklus mehrfach wiederholt und die Elektrode dann in einer sauerstoffhaltigen Atmosphäre auf eine Temperatur zwischen 400 und 600 °C erhitzt.

Der Erfindung liegt die Erkenntnis zugrunde, daß in einer Suspension dispergierte Partikel nicht in Poren gelangen können, die nur durch enge Schläuche oder Kanäle zugänglich sind, wohingegen das Dispersionsmittel diese Poren füllt. Der Partikeldurchmesser muß daher mit dem Porendurchmesser korrespondieren. Wird die Elektrode nach dem Beschichten erwärmt, tritt das Dispersionsmittel aus den Poren aus und löst wegen der mit der Temperatur zunehmenden Löslichkeit der erfindungsgemäß verwendeten Verbindungen der Platingruppe die an den Poreneingängen konzentrierten Partikel. Die in einer dünnen Schicht vorliegende Lösung weist eine verhältnismäßig große Zähigkeit auf und verteilt sich ohne in enge Kanal- und Schlauchporen einzudringen, gleichmäßig über die äußere Elektrodenfläche und die Oberfläche größerer von der äußeren Oberfläche her zugänglichen Poren. Die durch Verdampfen des Lösungsmittels in gleichmäßiger Schichtdicke abgeschiedenen Verbindungen werden dann durch Erhitzen der Elektrode auf eine Temperatur zwischen 250 und 350°C zersetzt, wobei eine zerklüftete, eine große spezifische Oberfläche aufweisende metallische AkUvierungsschicht gebildet wird. Die für technische Zwecke nötige Schichtstärke von etwa 1 µm erhält man durch mehrfache Wiederholung des Beschichtungszyklus. Schließlich sieht die Erfindung die ErhitzuDg der beschichteten Elektrode in einer oxidierenden Atmosphäre, vorzugsweise in Luft, auf eine Temperatur zwischen 400 und 600 °C vor. Zweck der thermischen Behandlung ist vor allem die Passivierung der in Poren der Aktivierungsschicht freilie-genden Elektrodenoberfläche und die Verankerung der Aktivierungsschicht auf dieser Fläche. Dabei ist eine teilweise Oxidation der in der Aktivierungsschicht enthaltenen Platinmetalle nicht schädlich, da das Wachsen der Metallkristalle gehemmt wird und feindisperse Schichten eine größere elektrochemische Aktivität aufweisen. Die Behandlungstemperatur soll daher die Temperaturspanne von 400 bis 600 °C weder unter- noch überschreiten. Die Erhitzungsdauer beträgt zweckmäßig etwa 3 bis 60 min und kann im einzelnen für jeden Elektrodenwerkstoff und jede als Aktivierungsmittel verwendete Verbindung durch einfache Versuche leicht bestimmt werden.

Nach einer vorteilhaften Ausbildung des erfindungsgemäßen Verfahrens werden in dem Dispersionsmittel neben Verbindungen von Metallen der Platingruppe Verbindungen von Nichtplatinmetallen dispergiert. Geeignete Nichtplatinmetalle sind Tantal, Zirkonium, Niobium, Aluminium und vor allem Titan. Die Aktivierungsschicht enthält dann nach der .oxidierenden Behandlung ein feindisperses Gemisch von Platinmetallen, Oxiden von Platinmetallen und Oxiden von Nichtplatinmetallen. Als Verbindungen von Metallen der Platingruppe und von Nichtplatinmetallen werden nach einer anderen vorteilhaften Ausbildung der Erfindung thermisch zersetzbare Komplexverbindungen verwendet, die freie Säure enthalten, besonders Verbindungen aus der Gruppe Oxotato-, Formiato-, Tartrato- und Citrato-Komplexe von Metallen aus der Gruppe Ruthenium, Rhodium, Palladium, Iridium und Platin und analoge Verbindungen der Nichtplatinmetalle. Das erfindungsgemäß verwendete Dispersionsmittel löst bei erhöhter Temperatur die Komplexverbindungen, wobei vorzugsweise die Elektrodenoberfläche, insbesondere Passivierungsschichten ätzende Lösungen gebildet werden. Besonders geeignet sind für diesen Zweck Wasser und gegebenenfalls wäßrige Oxalsäurelösungen. Bei diesem Verfahren wird der Haftgrund verbessert, ohne daß wie bei der bekannten Verwendung salzsaurer Platinmetallchlorid-Lösungen korrosive und gesundheitsschädliche Dämpfe gebildet werden.

Als Elektrode sind grundsätzlich alle elektrisch leitenden Metalle, Legierungen und Verbindungen geeignet, die unter den Bedingungen elektrochemischer Prozesse stabil sind. Verwendet werden bevorzugt, z. B. als Anode für die Chloralkali-Elektrolyse, Passivierungsschichten bildende Metalle, wie Titan, Tantal, Zirkonium und Niobium und nach der Erfindung bevorzugt Elektroden, die wenigstens zu einem Teil aus Titansuboxid bestehen. Die Elektroden nach der Erfindung weisen eine Porosität von etwa 10 bis 50 % auf und sind im allgemeinen durch Sintern von Formlingen aus einem Metallpulver oder einem Oxidpulver hergestellt.

Die Vorteile des erfindungsgemäßen Verfahrens zum Herstellen einer Aktivierungsschicht auf einer porösen Elektrode sind im wesentlichen folgende :
1. es wird nur der Teil der Gesamtoberfläche beschichtet, der an den elektrochemischen Reaktionen beteiligt ist,
2. die verwendeten Substanzen sind nicht korrosiv und gesundheitsschädlich,
3. die erzeugte Aktivierungsschicht ist feinkörnig ausgebildet und weist,eine hohe elektrochemische Aktivität auf,
4. die Aktivierungsschicht ist fest in der porösen Elektrode verankert.

Daraus ergibt sich eine bessere Nutzung der teuren und nur begrenzt verfügbaren Platinmetalle.

Die Erfindung wird im folgenden beispielhaft erläutert :

### Beispiel 1

41,4 Gewichtsteile Titanpulver, Korngröße < 0,06 mm, 38,6 Gewichtsteile Rutilpulver, Korngröße < 0,01 mm wurden nach Zusatz von 5 Gewichtsteilen einer zweiprozentigen wäßrigen Polyvinylalkohollösung in einem Schnellmischer gemischt und das Gemisch wurde auf einer Gesenkpresse mit einem Druck von etwa 50 bar zu Formlingen gepreßt. Die Formlinge wurden getrocknet, in einer Argonatmosphäre auf 1 250°C erhitzt und dann mit einem Backenbrecher zerkleinert und mit einer Schwingmühle auf eine Körnung < 0,06 mm gemahlen. Das spröde, graugußfarbene Pulver hatte eine Zusammensetzung von TiO_{0,56}.

100 Gewichtsteile Pulver wurden dann mit 5 Gewichtsteilen einer 10 %igen Lösung von Hartparaffin in Toluol versetzt, 5 min in einem Wirbelmischer gemischt und auf einer Gesenkpresse mit einem Druck von 2 kbar zu plattenförmigen Elektroden verpreßt, die in einem Durchstoßofen in einer Argonatmosphäre auf 1 250 °C erhitzt wurden. Die gesinterten Elektrodenplatten, deren Porosität etwa 15 % betrug, wurden mit einer 10 %igen wäßrigen Aufschlämmung von H [Ru(C₂O₄)₂]· 2,5 H₂O (hergestellt nach O. E. Zviagintsev und S. M. Starostin, Zh. Neorgan. Khim. 2 (1957) 1281/8) überschichtet, zunächst bei Raumtemperatur und schließlich bei 105 °C getrocknet. Zur Zersetzung des Salzes wurde die Temperatur für 10 min auf 300 °C erhöht. Der Zyklus wurde viermal wiederholt und insgesamt eine Edelmetallmenge von etwa 7 g Ru/m² abgeschieden. Die beschichtete Elektrode wurde auf 500 °C erhitzt, wobei die Verweilzeit bei dieser Temperatur 5 min betrug.

Die Elektrodenplatte wurde dann als Anode in einer Amalgamtestzelle geprüft. Die Bedingungen waren :
Stromdichte 20 kA/m²
Temperatur ca. 70 °C
Sole ca. 300 g/l NaCI

Nach vorgegebenen Zeitabschnitten wurde das Anodenpotential mit einer Luggin-Kapilare gegen die gesättigte Calomel-Elektrode gemessen.

### Beispiel 2

In einem Gesenk wurden 100 Teile Titanschwamm mit einer Korngröße < 2 mm mit 20 Teilen TiO_{0.58}-Pulver - dessen Herstellung in Beispiel 1 beschrieben ist - überschichtet und mit einem Druck von etwa 2 kbar zu Verbundplatten verpreßt, die wie in Beispiel 1 gesintert wurden. Die Titansuboxid-Seite der Platten wurde mit einer Aufschlämmung von 66 Teilen H [Ru(C₂O₄)₂]· 2,5 H₂O und 100 Teilen . Ti₂(C₂O₄)₃ · 10 H₂O (hergestellt nach A. Stähler, Ber. 38 (1905) 2619/29) in 1 000 Teilen Wasser, in dem 25 Teile Oxalsäure gelöst waren, beschichtet. Die thermische Behandlung entsprach Beispiel 1, ausgenommen das oxidierende Tempern bei 550 °C und einer Haltezeit von 15 min.

Es wurden folgende Potentiale gemessen :

### Beispiel 3

Verbundplatten wie in Beispiel 2 wurden mit einer Aufschlämmung von 66 Teilen H₂ [Ru (C₂O₄)₂]· 2,5 H₂O, 70 Teilen H₂ [Ir(C₂O₄)₃],100 Teilen Ti₂(C₂O₄)₃·10H₂O in 1 000 Teilen Wasser und 50 Teilen Oxalsäure beschichtet, getempert und die Potentiale gemessen.

## Patentansprüche

1. Verfahren zum Beschichten einer porösen Elektrode für elektrochemische Prozesse mit einer die Elektrodenoberfläche wenigstens zu einem Teil bedeckenden, Metalle und Verbindungen von Metallen der Platingruppe enthaltenden Aktivierungsschicht, dadurch gekennzeichnet, daß man die Elektrodenoberfläche mit einer feinkörnige Verbindungen von Metallen der Platingruppe und einem die Verbindungen bei einer erhöhten Temperatur lösenden Dispersionsmittel enthaltenden Suspension beschichtet, wobei die feinkörnigen Verbindungen der Metalle einen solchen Partikeldurchmesser aufweisen, daß nur das Dispersionsmittel in die Poren der Elektrode gelangen kann, nicht jedoch die feinkörnigen Verbindungen, daß man die dispergierte Phase der Suspension durch Erwärmen der beschichteten Elektrode in dem Dispersionsmittel löst, durch Verdampfen des Mittels auf der Elektrodenoberfläche abscheidet und durch Erhitzen der Elektrode auf eine Temperatur zwischen 250 und 350 °C zersetzt, daß man den Zyklus mehrfach wiederholt und die Elektrode dann in einer sauerstoffhaltigen Atmosphäre auf eine Temperatur zwischen 400 und 600 °C erhitzt.

2. Verfahren nach Anspruch 1, dadurch gekennzeichnet, daß in dem Dispersionsmittel Verbindungen von Metallen der Platingruppe und Verbindung von Nichtplatinmetallen dispergiert werden.

3. Verfahren nach Anspruch 1 und 2, dadurch gekennzeichnet, daß man ein bei einer erhöhten Temperatur mit den Verbindungen von Metallen der Platingruppe die Elektrodenoberfläche ätzende Lösung bildendes Dispersionsmittel verwendet.

4. Verfahren nach den Ansprüchen 1 bis 3, dadurch gekennzeichnet, daß Verbindungen aus der Gruppe Oxolato-, Formiato-, Tartrato- und Citrato-Kompiexe wenigstens eines Metalls aus der Gruppe Ruthenium, Rhodium, Palladium, iridium und Platin verwendet werden.

5. Verfahren nach den Ansprüchen 1 bis 4, dadurch gekennzeichnet, daß als Dispersionsmittel Wasser verwendet wird.

6. Verfahren nach den Ansprüchen 1 bis 5, dadurch gekennzeichnet, daß eine wäßrige Oxalsäurelösung als Dispersionsmittel verwendet wird.

7. Verfahren nach den Ansprüchen 1 bis 6, dadurch gekennzeichnet, daß man eine wenigstens zu einem Teil aus Titansuboxid bestehende Elektrode verwendet.

## Claims

1. Process for the coating of a porous electrode for electro chemical processes with an activation layer containing metals and compounds of metals of the platinum group at least partially covering the electrode surface, characterised in that the electrode surface is coated with a suspension containing finely particulate compounds of metals of the platinum group and with a dispersing means dissolving the compounds at an elevated temperature, the finely particulate compounds of the metals possessing such a particle diameter that only the dispersion means can extend into the pores of the electrode, not however the finely particulate compounds, that the disperse phase of the suspension is dissolved in the dispersion means by warming the coated electrode, is deposited on the electrode surface by evaporation of the means and decomposed by heating of the electrode to a temperature between 250 and 350 °C, that the cycle is repeated several times and the electrode is then heated in an oxygen containing atmosphere to a temperature between 400 and 600 °C.

2. Process according to claim 1, characterised in that compounds of metals of the platinum group and a compound of non-platinum metals are dispersed in the dispersion means.

3. Process according to claims 1 and 2, characterised in that there is used a dispersion means forming a solution etching the electrode surface at an elevated temperature with the compounds of metals of the platinum group.

4. Process according to claims 1 to 3, characterised in that there are used compounds from the group of oxalato-, formato-, tartrato- and citrato-complexes at least of a metal from the group of ruthenium, rhodium, palladium, iridium and platinum.

5. Process according to claims 1 to 4, characterised in that water is used as dispersion means.

6. Process according to claims 1 to 5, characterised in that an aqueous oxalic acid solution is used as dispersion means.

7. Process according to claims 1 to 6, characterised in that there is used an electrode consisting at least partly of titanium sub-oxide.

## Revendications

1. Procédé de revêtement d'une électrode poreuse prévue pour des processus électrochimiques avec une couche d'activation recouvrant au moins pour partie la surface de l'électrode et contenant des métaux et des combinaisons de métaux du groupe du platine, procédé caractérisé en ce que l'on revêt la surface de l'électrode avec une suspension contenant des combinaisons à grains fins de métaux du groupe du platine et un produit de dispersion dissolvant ces combinaisons à une température élevée, les combinaisons à grains fins des métaux présentant un diamètre de particules tel que seul le moyen de dispersion peut parvenir dans les pores de l'électrode, mais non les combinaisons à grains fins, puis on dissout la phase dispersée de la suspension par échauffement de l'électrode ainsi revêtue dans le produit de dispersion, on la dépose par vaporisation du produit--de dispersion sur la surface de l'électrode et paT chauffage de cette électrode à une température comprise entre 250 et 350 °C, on la décompose, on répète ce cycle plusieurs fois et on chauffe ensuite l'électrode dans une atmosphère contenant de l'oxygène à une température comprise entre 400 et 600 °C.

2. Procédé selon la revendication 1, caractérisé en ce que, dans le produit de dispersion, on disperse des combinaisons de métaux du groupe du platine et une combinaison de métaux n'appartenant pas à ce groupe.

3. Procédé selon les revendications 1 et 2, caractérisé en ce que l'on utilise un produit de dispersion constituant avec les combinaisons de métaux du groupe du platine, une solution attaquant à une température élevée, la surface de l'électrode.

4. Procédé selon les revendications 1 à 3, caractérisé en ce qu'on utilise des combinaisons du groupe des complexes oxalate, formiate, tartrate et citrate d'au moins un métal du groupe ruthénium, rhodium, palladium, iridium et platine.

5. Procédé selon les revendications 1 à 4 caractérisé en ce qu'on utilise de l'eau comme produit de dispersion.

6. Procédé selon les revendications 1 à 5, caractérisé en ce qu'on utilise une solution aqueuse d'acide oxalique comme moyen de dispersion.

7. Procédé selon les revendications 1 à 6, caractérisé en ce qu'on utilise une électrode constituée pour une partie au moins de sous- oxyde de titane.
